# EUROPÄISCHE PATENTSCHRIFT

(11) **EP 0 479 882 B1**
(45) Veröffentlichungstag und Bekanntmachung des Hinweises auf die Patenterteilung: **25.08.1993**
(21) Anmeldenummer: 90910742.7
(22) Anmeldetag: 26.06.1990
(51) Int. Cl.: D06Q 1/00

(54) **VERFAHREN ZUM ÜBERTRAGEN VON DARSTELLUNGEN AUF EINE UNTERLAGE**
PROCESS FOR TRANSFERRING DESIGNS TO A BACKING
PROCEDE POUR TRANSFERER DES ILLUSTRATIONS SUR UN SUPPORT

(30) Priorität: 26.06.1989 DE 3920864
(43) Veröffentlichungstag der Anmeldung: 15.04.1992
(73) Patentinhaber: HAGEDORN, Jürgen, D-63303 Dreieich (DE)
(72) Erfinder: HAGEDORN, Jürgen, D-6072 Dreieich (DE); HARTMANN, Manfred, D-6450 Hanau 1 (DE)
(74) Vertreter: Stoffregen, Hans-Herbert, Dr. Dipl.-Phys.
(86) Internationale Anmeldenummer: EP9001019
(87) Internationale Veröffentlichungsnummer: WO9100385

(56) Entgegenhaltungen:
- WO-A-87/04393
- DE-A- 3 422 286
- FR-A- 968 977
- FR-A- 1 334 829
- XEROX DISCLOSURE JOURNAL,volume 5, no. 3, May 1980, STAMFORD, CONN,US,page 229,L.R. Sagneri: "Non-Contaminating Heat Seal Formulation"

## Beschreibung

Die Erfindung bezieht sich auf ein Verfahren (s.Ansprüche 1-4) zum Übertragen von Darstellungen wie Motiven, Schriftzeichen und ähnlichem auf eine flächige Unterlage mit poröser Oberfläche wie Textilgut, wobei die Darstellung auf ein eine Beschichtung aufweisendes Papier (s.Ansprüche 5-8) durch Trockenkopieren übertragen und von diesem auf die Unterlage mittels Wärme bei einer Temperatur im Bereich von 160°C < T < 200 °C aufgebracht wird.

Um Motive z.B. aus Zeitungen, von persönlichen Bildern oder ähnlichem auf insbesondere Textilwaren wie T-Shirts zu übertragen, ist es bekannt, daß ein Papier, das aus einem silikonisierten Trägerpapier und einer auflamenierten Kautschukfolie besteht, auf eine zwingenderweise gedruckte Vorlage mit nichtveredelter Oberfläche gelegt wird, um das Papier auf die Vorlage zu bügeln. Anschließend wird die Vorlage mit dem aufgebügelten Papier in eine warme seifige Lösung gelegt, um das Papier abzulösen. Dabei ist die Vorlage auf die Kautschukfolie übergegangen. Anschließend wird ein weiteres gleich aufgebautes Papier auf das so gewonnene Zwischenprodukt gelegt, um durch Aufbügeln das Zwischenprodukt auf das Papier zu übertragen. Von dem noch heißen Zwischenprodukt wird das Trägerpapier abgezogen. Schließlich wird das Zwischenprodukt mit der aufgebügelten Kautschukfolie auf die textile Unterlage aufgebügelt, um sodann das Trägerpapier von der textilen Unterlage zu entfernen.

Erkennbar ist ein entsprechendes Verfahren nicht nur aufwendig, sondern auch mit dem Nachteil behaftet, daß nicht jedwede Vorlage benutzt werden kann, um auf eine textile Unterlage übertragen zu werden. Außerdem ergibt sich ein Endprodukt, das sich wie ein Fremdkörper auf der textilen Unterlage fühlt, da die übertragene Vorlage gummiartig ist.

Aus der Veröffentlichung "XEROX DISCLOSURE JOURNAL, Volume 5, November 3, May/June 1980" ist ein Verfahren der eingangs genannten Art bekannt, bei dem als Papier ein Release-Papier benutzt wird, welches in kaltem Zustand von der Unterlage abgezogen wird. Durch das Papier bedingt wird die das kopierte Bild aufweisende Schicht mit übertragen, so daß sich hierdurch die Eigenschaft der Unterlage insbesondere dann, wenn es sich um Textil handelt, verändert.

Den FR-A-968 977, FR-A-1 334 829, WO-A 87/04393 und DE-A 34 22 286 sind Verfahren zum Bedrucken von Materialien zu entnehmen, wobei als Hilfsmittel Computer oder Fernsehkameras benutzt werden bzw. Bilder von einem Zwischenträger auf eine Unterlage gebügelt werden.

Aufgabe der vorliegenden Erfindung ist es, ein Verfahren der eingangs genannten Art so weiterzubilden, daß jede beliebige Vorlage auf eine Unterlage übertragen werden kann, wobei das erzielte Endprodukt sich als integraler Bestandteil der Unterlage darstellen soll, diese also in ihren Eigenschaften nicht verändert wird.

Die Aufgabe wird erfindungsgemäß dadurch gelöst, daß die Unterlage auf eine nicht erwärmten Unterstempel einer Heißpressse gelegt wird, auf die das LDPE (LOW DENSITY POLYETHYLEN) als Beschichtung eines gewichts von im etwa 50 g/m² aufweisende Papier mit der Darstellung zur Unterlage gelegt wird, die ihrerseits mittels eines Drucks von mindestens 34,475·10⁴ N/m² (50 psi) bei gleichzeitiger Wärmeeinwirkung bei der Temperatur T auf die Unterlage übertragen wird, und daß nach dem Übertragen der Darstellung auf die Unterlage das noch erwärmte Papier von der Unterlage abgezogen wird.

Erfindungsgemäß wird eine beliebige Vorlage im Trockenverfahren auf das Papier kopiert, um sodann das Bild ohne weitere Zwischenschritte unmittelbar mittels Druck und Wärme auf die insbesondere textile Unterlage, die ein Gewebe wie Baumwolle, Baumwollmischgewebe, synthetisches Gewebe ist, zu übertragen, wobei ein völliges Eindringen in die Fasern erfolgt. Demzufolge ist der auf die textile Unterlage "eingeprägte" Druck kein Fremdkörper, wie es nach dem bekannten Verfahren ist, auf dem die übertragene Vorlage gummiartig wirkt.

Als Unterlage können auch andere ebene, flächige Gegegenstände mit poröser Oberfläche wie Leder, Holz wie Sperrholz oder ähnliches verwendet werden.

Das erfindungsgemäße Verfahren ermöglicht ein Übertragen einer beliebigen Vorlage auf eine Unterlage, ohne daß die Vorlage selbst irgendwie verändert werden muß. Folglich können auch von ein und derselben Vorlage beliebig viele Unterlagen mit den entsprechenden Abbildungen versehen werden. Demzufolge können Serien von Produkten mit Darstellungen gleicher Vorlage versehen werden, was nach dem Stand der Technik grundsätzlich nur im Siebdruckverfahren, also einem kostenträchtigen Herstellungsprozeß möglich wäre. Dabei sind die nach dem erfindungsgemäßen Verfahren übertragenen Vorlagen strukturfüllender als beim Siebdruck, so daß sich folglich eine höhere Güte ergibt.

Bei der Verwendung von Kopierern mit Vergrößerungs- bzw. Verkleinerungsmöglichkeiten besteht die Möglichkeit einer größenmäßige Veränderung zwischen Vorlagen und Endprodukt. Auch Photomontagen sind möglich.

In Ausgestaltung wird das Papier vor Auflegen auf die Unterlage dem Umriß der abgebildeten Darstellung entsprechend zugeschnitten, um tatsächlich nur die Abbildung zu übertragen.

Nach einem eigenerfinderischen Vorschlag ist vorgesehen, daß das Papier aus einem einseitig gestrichenen Trägerpapier eines Gewichts von in etwa 90 g/qm besteht, daß das Trägerpapier einen hohen Anteil langfaserigen Zellstoffs von in etwas 50 % bis 80 % der Gesamtfasermenge aufweist und daß auf das Trägerpapier eine Schicht eines Gewichts von in etwa 50 g/qm aufgetragen ist, wobei die Schicht aus einer Mischung aus LDPE besteht oder diese enthält.

Ausgestaltungen ergeben sich aus den Unteransprüchen.

Weitere Einzelheiten, Vorteile und Merkmale der Erfindung ergeben sich aus der nachfolgenden Beschreibung eines bevorzugten Ausführungsbeispiels.

In einen Trockenkopierer wird ein Blatt Papier eingelegt, das aus einem 90 Gramm/qm schweren einseitig gestrichenen Trägerpapier mit einer extrusionsbeschichteten ca. 50 g/qm schweren Schicht einer LDPE-Mischung besteht. Auf der Kopiererglasplatte wird eine abzubildende Darstellung wie z.B. ein Poster, ein Bild oder ähnliches gelegt. Sodann wird xerographisch die Darstellung auf das Papier übertragen, wobei die Darstellung selbstverständlich schwarz-weiß oder farbig sein kann. Auf dem Papier befindet sich dann gegebenenfalls unter Berücksichtigung erfolgter Vergrößerungen bzw. Verkleinerungen die abgebildete Darstellung, die durch Einstellung der Helligkeit bzw. von Farbkorrekturen individuell gestaltbar ist.

Um die Abbildung auf eine textile Unterlage zu übertragen, wird eine Heißpresse benutzt. Zuvor kann das Papier gegebenenfalls entsprechend der Darstellung zugeschnitten werden. Auf dem nicht erwärmten Unterstempel, der eine Hartschaumauflage besitzt, wird eine textile Unterlage gelegt, auf die die Darstellung übertragen werden soll. Selbstverständlich wird die Seite, auf die die Darstellung "abgedruckt" werden soll, dem Oberstempel zugewandt. Sodann wird auf die Unterlage das Papier mit der zu übertragenden Abbildung gelegt. Der Oberstempel der Heißpresse wird auf eine Temperatur von vorzugsweise 180° erwärmt. Sodann wird die Heißpresse geschlossen und bei hohem Druck (mindestens 50 psi) eine Preßzeit von in etwa 10 Sekunden abgewartet. Nach dem Öffnen der Presse wird unverzüglich das Trägerpapier abgezogen, welches noch heiß ist. Anschließend wird das fertige Endprodukt entnommen. Die übertragene Darstellung fühlt sich als integraler Bestandteil der textilen Unterlagen an, da die Abbildung völlig in die Fasern des textilen Gewebes eingedrungen ist.

Bei Übertragung kleinerer Darstellungen der Größe von z.B. 15 cm x 20 cm kann auch ein Bügeleisen benutzt werden, wobei zuvor beschriebene Verfahrensschritte zu beachten sind.

## Patentansprüche

1. Verfahren zum Übertragen von Darstellungen wie Motiven, Schriftzeichen und ähnlichem auf eine flächige Unterlage mit poröser Oberfläche wie Textilgut, wobei die Darstellung auf ein eine Beschichtung aufweisendes Papier durch Trockenkopieren übertragen und von diesem auf die Unterlage mittels Wärme bei einer Temperatur im Bereich von 160 °C < T < 200 °C aufgebracht wird,
**dadurch gekennzeichnet**,
daß die Unterlage auf eine nicht erwärmten Unterstempel einer Heißpresse gelegt wird, auf die das LDPE als Beschichtung eines gewichts von im etwa 50 g/qm aufweisende Papier mit der Darstellung zur Unterlage gelegt wird, die ihrerseits mittels eines Drucks von mindestens 34,475·10⁴ N/m² (50 psi) bei gleichzeitiger Wärmeeinwirkung bei der Temperatur T mit 160 °C < T < 200 °C auf die Unterlage übertragen wird, und daß nach dem Übertragen der Darstellung auf die Unterlage das noch erwärmte Papier von der Unterlage abgezogen wird.

2. Verfahren nach Anspruch 1,
**dadurch gekennzeichnet,**
daß die Übertragung der Darstellung bei einer Preßdauer von 5 bis 10 sec erfolgt.

3. Verfahren nach zumindest Anspruch 1,
**dadurch gekennzeichnet,**
daß das Papier vor Auflegen auf die Unterlage dem Umriß der übertragenen Darstellung folgend zugeschnitten wird.

4. Verfahren nach zumindest Anspruch 1,
**dadurch gekennzeichnet,**
daß die Darstellung auf eine ebene poröse Fläche der Unterlage in Form von Gewebe, Leder, Holz oder ähnliches übertragen wird.

5. Papier zum Übertragen einer Darstellung auf eine Unterlage,
**dadurch gekennzeichnet,**
daß das Papier aus einem einseitig gestrichenen Trägerpapier eines Gewichts von in etwa 90 g/qm besteht, daß das Trägerpapier einen hohen Anteil langfaserigen Zellstoffs von in etwas 50 % bis 80 % der Gesamtfasermenge aufweist und daß auf das Trägerpapier eines Schicht eines Gewichts von in etwa 50 g/qm aufgetragen ist, wobei die Schicht aus einer Mischung aus LDPE besteht oder diese enthält.

6. Papier nach zumindest Anspruch 5,
**dadurch gekennzeichnet,**
daß die Beschichtungsseite in etwa 50 Bendtzen und die Rückseite in etwa 400 bis 500 Bendtzen aufweist.

7. Papier nach zumindest Anspruch 5,
**dadurch gekennzeichnet,**
daß die Reißfestigkeit des Trägerpapiers in etwa 32 bis 34 Mullen beträgt

8. Papier nach zumindest Anspruch 5,
**dadurch gekennzeichnet,**
daß die Oberfläche der vorzugsweise durch Extrusion aufgetragenen Beschichtung in etwa 25 Bendtzen aufweist.

## Claims

1. A method for transferring designs such as motifs, lettering and similar to a large-area backing with porous surface, with the design being transferred by dry copying onto a paper having a coating and from said paper to said backing by means of heat at a temperature in the range from 160°C ≦ T ≦ 200°C,
**wherein**
said backing is placed on a unheated lower platen of a hot press onto which backing said paper having a coating of LDPE with a weight of appoximately 50g/sq.m. is placed with said design towards said backing, said design being transferred in its turn to said backing using a pressure of at least 34,475·10⁴ N/m² (50 psi) with simultaneous application of heat at a temperature T from 160°C≦T≦200°C, and wherein the still-hot paper is then peeled off said backing after transfer of said design to said backing.

2. A method according to Claim 1,
**wherein**
said design is transferred with a pressure duration of 5 to 10 seconds.

3. A method according to Claim 1,
**wherein**
said paper is cut around the outline of said transferred design before being placed on said backing.

4. A method according to Claim 1 at least,
**wherein**
said design is transferred to a flat, porous surface of said backing in the form of fabric, leather, wood or similar.

5. A paper for transferring of a design to a backing,
**wherein**
said paper comprises an approximately 90 g/sq.m. carrier paper coated on one side, wherein said carrier paper has a high proportion of long-fiber pulp of approximately 50 % to 80 % of the total fiber quantity, and wherein a coating with a weight of approximately 50 g/sq.m. is applied to said carrier paper, said coating comprising or containing a mixture of LDPE.

6. A paper according to Claim 5,
**wherein**
the coated side has approximately 50 Bentz and the obverse side approximately 400 to 500 Bentz.

7. A paper according to Claim 5 at least,
**wherein**
the tearing strength of said carrier paper is approximately 32 to 34 mulls.

8. A paper according to Claim 5 at least,
**wherein**
the surface of said coating applied preferably by extrusion has a approximately 25 Bentz.

## Revendications

1. Procédé de transfert d'images telles que motifs, caractères d'écriture et éléments analogues, sur un support plat à surface poreuse, tel que matières textiles, l'image étant transférée sur un papier pourvu d'un revêtement par copiage à sec et étant transmise de celui-ci sur le support au moyen de la chaleur, à une température comprise dans la gamme de 160°C < T < 200°C, caractérisé en ce que le support est déposé sur un poinçon inférieur non chauffé d'une presse à chaud, sur laquelle est déposé le papier pourvu d'un revêtement constitué de LDPE ayant un poids unitaire d'environ 50 g/m², avec l'image tournée vers le support, celle-ci étant transférée à son tour au support par une pression d'au moins 34,475 N/m² (50 psi) avec action simultanée de la chaleur à une température T telle que 160°C < T < 200°C et en ce que, après le transfert de l'image au support, le papier encore chauffé est enlevé du support.

2. Procédé selon la revendication 1, caractérisé en ce que le transfert de l'image est réalisé avec une durée de compression de 5 à 10 secondes.

3. Procédé selon au moins la revendication 1, caractérisé en ce que le papier est découpé avant l'application sur le support suivant le profil de l'image transférée.

4. Procédé selon au moins la revendication 1, caractérisé en ce que l'image est transmise sur une surface plane poreuse du support constitué de tissu, de cuivre, de bois ou de matériaux analogues.

5. Papier pour le transfert d'une image sur un support, caractérisé en ce que le papier est constitué d'un papier de support enduit d'un seul côté, ayant un poids unitaire d'environ 90 g/m², en ce que le papier de support présente une teneur élevée en cellulose à longues fibres, constituant environ 50% à 80% de la quantité totale de fibres et en ce qu'une couche ayant un poids unitaire d'environ 50 g/m² est appliquée sur le papier support, ladite couche étant constituée d'un mélange de LDPE ou contenant celui-ci.

6. Papier selon au moins la revendication 5, caractérisé en ce que la face enduite présente environ 50 Bendtzen et la face postérieure environ 400 à 500 Bendtzen.

7. Papier selon au moins la revendication 5, caractérisé en ce que la résistance à l'arrachement du papier support est comprise entre environ 32 et 34 Mullen.

8. Papier selon au moins la revendication 5, caractérisé en ce que la surface de la couche d'enduction appliquée, de préférence, par extrusion, présente environ 25 Bendtzen.
